# EUROPÄISCHE PATENTSCHRIFT

(11) **EP 3 290 172 B1**
(45) Veröffentlichungstag und Bekanntmachung des Hinweises auf die Patenterteilung: **05.11.2025**
(21) Anmeldenummer: 16186919.3
(22) Anmeldetag: 02.09.2016
(51) Int. Cl.: B27N 1/00, B27N 7/00

(54) **VERWENDUNG VON SCHMELZKLEBSTOFFEN ZUR REDUZIERUNG DER EMISSION VON FLÜCHTIGEN ORGANISCHEN VERBINDUNGEN AUS HOLZWERKSTOFFEN**
USE OF HOTMELT ADHESIVES FOR REDUCING THE EMISSION OF VOLATILE ORGANIC COMPOUNDS (VOC) FROM WOOD-BASED MATERIALS
UTILISATION DE LA COLLE THERMOFUSIBLE POUR LA RÉDUCTION DES ÉMISSIONS DE COMPOSÉS ORGANIQUES VOLATILES PROVENANT DE MATÉRIAUX DÉRIVÉS DU BOIS

(43) Veröffentlichungstag der Anmeldung: 07.03.2018
(73) Patentinhaber: SWISS KRONO Tec AG, 6004 Luzern (CH)
(72) Erfinder: Kalwa, Norbert, Dr., 32805 Horn-Bad Meinberg (DE)
(74) Vertreter: Gramm, Lins & Partner Patent- und Rechtsanwälte PartGmbB

(56) Entgegenhaltungen:
- EP-A1- 2 607 032
- US-A1- 2006 222 877
- US-A1- 2009 130 474
- US-A1- 2010 022 679
- US-A1- 2010 190 021
- ANONYMOUS: "VOC Emission Barrier Effects of Laminates, Overlays and Coatings for Particleboard, Medium Density Fiberboard (MDF) and Hardboard", 27 August 2003 (2003-08-27), pages 1 - 8, XP055375729, Retrieved from the Internet <URL:http://www.arauco-na.com/_file/voc-emission-barrier-effect.pdf> [retrieved on 20170524]
- ANONYMOUS: "Formaldehyde Emissions and Particleboard Core Products - Scientific Equipment and Furniture Association", 1 February 2002 (2002-02-01), Internet, pages 1 - 6, XP055375742, Retrieved from the Internet <URL:https://www.sefalabs.com/i4a/pages/index.cfm?pageID=3394> [retrieved on 20170524]
- ANONYMOUS: "EVOH Barrier Resins and Film", 23 February 2015 (2015-02-23), pages 1 - 16, XP055375679, Retrieved from the Internet <URL:http://www.evalevoh.com/media/124484/01b_eval_evoh_resins_and_films.pdf> [retrieved on 20170524]
- ANONYMOUS: "Hot-melt adhesive - Wikipedia, the free encyclopedia", 30 August 2016 (2016-08-30), Internet, pages 1 - 6, XP055375762, Retrieved from the Internet <URL:https://web.archive.org/web/20160913204807/https://en.wikipedia.org/wiki/Hot-melt_adhesive> [retrieved on 20170524]
- ANONYMOUS: "Guidelines for the reduction of VOC emissions in the wood furniture manufacturing sector", 27 July 2002 (2002-07-27), pages 1 - 40, XP055375736, Retrieved from the Internet <URL:http://www.ccme.ca/files/Resources/air/emissions/pn_1336_e.pdf> [retrieved on 20170524]

## Beschreibung

Die vorliegende Erfindung betrifft die Verwendung von Schmelzklebstoffen zur Verringerung der Emission von flüchtigen organischen Verbindungen (VOC), deren Retentionszeit im Gaschromatographen zwischen C6(Hexal) und C16(Hexadecan) liegt, aus OSB-Holzwerkstoffplatten. In einem weiteren Aspekt richtet sich die vorliegende Erfindung auf ein Verfahren zur Herstellung von OSB-Holzwerkstoffplatten, wobei diese mit einem Schmelzklebstoff beschichtet werden.

### Stand der Technik

Holzwerkstoffe, wie Holzwerkstoffplatten, bestehen bekanntermaßen aus lignocellulosehaltigen Materialien, zum Beispiel Holzfasern bei Faserplatten oder Strands bei OSB. Lignocellulose umfasst als Bestandteil Cellulose, Hemicellulose und Lignin. Cellulose ist ein langkettiges Makromolekül bestehend aus Glucoseeinheiten, Hemicellulose ein kurzkettiges, verzweigtes Makromolekül aus Pentosen, und Lignin ist ein dreidimensionales Makromolekül aus Methoxyphenylpropaneinheiten. Cellulose und Hemicellulose bilden die Gerüstsubstanz der Zellwand, während Lignin als Füllsubstanz im Zellgerüst die Verholzung verursacht.

Lignocellulosehaltige Materialien, wie Holzzerkleinerungsprodukte, und daraus hergestellte Holzwerkstoffe, wie Holzwerkstoffplatten, insbesondere OSB, enthalten unter anderem flüchtige organische Verbindungen (VOC) und sehr flüchtige organische Verbindungen (WOC). Die Emission der VOC und VVOC, auch als Gesamtmenge an flüchtigen Verbindungen bezeichnet (TVOC), aus den Holzwerkstoffen stellt unter dem Aspekt der zunehmenden Nutzung von solchen Holzwerkstoffen in Innenräumen eine gravierendes Problem dar.

Zu den flüchtigen organischen Verbindungen zählen neben den gesättigten und ungesättigten Aldehyden alle flüchtigen organischen Stoffe, deren Retentionszeit im Gaschromatographen zwischen C6 (Hexal) und C16 (Hexadecan) liegt. Definitionsgemäß fällt dabei Formaldehyd nicht unter VOC sondern wird unter VVOC subsumiert. Die VOC sind keine homogene Substanzklasse, sondern ein Sammelsurium von Verbindungen. Unter anderem fallen hierunter organische Säuren, gesättigte und ungesättigte Aldehyde, Alkohole, Terpene, Aliphate und aromatische Kohlenwasserstoffe und viele mehr. Zu den sehr flüchtigen organischen Verbindungen (VVOC) gehört neben dem Formaldehyd auch Ameisensäure. Einen Überblick über die VVOC und VOC sowie die TVOC findet sich in dem AgBB-Bewertungsschema des Ausschusses zur gesundheitlichen Bewertung von Bauprodukten, zuletzt geändert im Jahr 2015.

Die Emission von VOC beruht im Wesentlichen auf einer Freisetzung von aus dem Holzwerkstoff stammenden Verbindungen, während Formaldehyd sowohl aus dem Holzwerkstoff, aber auch als Bestandteil von Klebstoff freigesetzt werden kann.

Die Emission dieser flüchtigen und dieser sehr flüchtigen Holzinhaltsstoffe oder der Bestandteile des Klebstoffs aus den Holzwerkstoffen, wie Holzwerkstoffplatten, stellt aufgrund verschärfter Grenzwerte beziehungsweise einer größeren Sensibilisierung der Endverbraucher mehr und mehr ein Problem dar.

Die Freisetzung der flüchtigen organischen Verbindungen und der sehr flüchtigen organischen Verbindungen hängt unter anderem von Art und Zustand der Lignocellulosen ab, wie der Holzart, der Lagerungsdauer, den Lagerungsbedingungen des Holzes beziehungsweise der Zerkleinerungsprodukte des Holzes, und kann in unterschiedlichen chemischen Zusammensetzungen und Mengen vorkommen. Vor allem bei Nadelbäumen, die als Ausgangsholz für Holzwerkstoffplatten verwendet werden, finden sich hohe Mengen an VOC. Prominente Vertreter hiervon sind Stoffe wie α-Pinen, β-Pinen, δ-3-Caren. Andere prominente Vertreter sind Aldehyde, wie Pentanal und Hexanal sowie Säuren.

Vor allem Nadelhölzer, aus denen beispielsweise Spanplatten, mitteldichte Faserplatten (MDF) oder OSB hergestellt werden, enthalten große Mengen Harze und Fette als Holzinhaltsstoffe, die zur Bildung von flüchtigen organischen Terpenverbindungen und Aldehyden beitragen. Üblicherweise finden Oxidationsprozesse der Holzinhaltsstoffe, wie der Fettsäuren statt, die dann zu den Sekundär- beziehungsweise Tertiäremission von Aldehyden, wie Pentanal oder von Carbonsäuren, führen.

Das heißt, die VOC-Emission aus Holzwerkstoffen beruht im Wesentlichen auf einer Freisetzung aus dem Holz selbst und nicht durch den verwendeten Klebstoff. Die Freisetzung beruht insbesondere auf der in den Holzwerkstoffen andauernden Umwandlung von Bestandteilen der Holzwerkstoffe, zum Beispiel findet eine ständige Sekundär- beziehungsweise Tertiäremission der genannten Verbindungen statt durch Fragmentierung der Harze und Fette.

Ein Holzwerkstoff, der heute für eine Vielzahl von konstruktiven Anwendungen eingesetzt wird, ist OSB (Oriented Strand Board). Solche OSB, die auch als Grobspanplatten bezeichnet werden, werden aus dünnen, flächigen Spänen, so genannten Strands, hergestellt. Die Strands haben meist eine Länge von maximal 200 mm, eine Breite von 20 mm und eine Dicke von unter 1 mm. Üblicherweise werden diese Strands in mindestens drei Lagen übereinander gestreut, wobei die Streurichtung von einer Lage zur nächsten um 90 Grad gedreht ist. Aus diesen beiden Tatsachen resultiert die hohe Biegefestigkeit der OSB, die OSB für viele Anwendungen so interessant macht. Ein Vorteil besteht darin, dass OSB wegen der Verwendung von hauptsächlich frischen Nadelhölzern, insbesondere Kiefer, im Vergleich zu anderen Holzwerkstoffen eine niedrigere Rohdichte besitzt. OSB weist eine mittlere Rohdichte von etwa 550 kg/m³ auf.

Daher wird OSB bevorzugt im konstruktiven Bereich eingesetzt. Es zeigte sich in den letzten Jahren aber auch, dass OSB im Innen- und hier insbesondere im Wohnbereich eingesetzt wird, wo gerade auch aus optischen Gründen keine weiteren umfangreichen Beschichtungen der OSB vorgenommen werden. Vielmehr ist es wünschenswert, dass die charakteristische Optik der Strands im Sichtbereich erhalten bleibt.

Wie ausgeführt, führt die Verwendung von Nadelhölzern zu einem unangenehmen Nebeneffekt, der ein Ausschlusskriterium für viele Verwendungen darstellen kann. Es zeigte sich nämlich, dass OSB durch die sehr hohe Emission von Holzinhaltsstoffen beziehungsweise Abbaubauprodukten von Holzinhaltsstoffen ungeeignet ist. Dabei ist zu berücksichtigen, dass, wenn OSB als Innenausbauplatte verwendet wird, und die in Gebäuden großflächig eingesetzt werden, dieses zur Folge hat, dass es zu einem ungünstigen Verhältnis von Fläche OSB zu Volumen Raumluft führt (Beladung). Bei genormten Emissionsprüfungen liegt die Beladung bei einem Faktor um 1. In der Realität kann die Beladung aber durchaus einen Faktor von 2 erreichen oder sogar überschreiten. Dies führt somit zu einer höheren Raumbelastung durch die emittierten Substanzen was dazu führt, dass Standard-OSB in Innenräumen nur noch in geringen Mengen eingesetzt werden kann.

Das Problem der Emission ist umso gravierender, je niedriger die Dichte der hergestellten Holzwerkstoffe ist. Dem Problem der Belastung von Innenräumen durch VOC und VVOC wird durch Regelungen auf nationaler und auf internationaler Ebene Rechnung getragen. Es ergibt sich für die Hersteller von Holzwerkstoffen daraus eine Notwendigkeit zur Verringerung der Emission.

Es hat bereits eine Vielzahl von Ansätzen gegeben, die Emission von VOC aus Holzwerkstoffe zu senken, dieses ist allerdings meist mit höheren Kosten verbunden. Eine einfache Methode ist die Oberflächenbeschichtung, die die Emission der Inhaltsstoffe stoppt. Auch dies führt zu Mehrkosten. So ist zum Beispiel bei einer Papier-/Imprägnatbeschichtung die Trägerplatte nicht mehr erkennbar, diese wird aber gerade wegen ihrer Strandoberfläche dekorativ eingesetzt. Darüber hinaus erfordern derartige Verfahren das Vorhandensein von Beschichtungsanlagen.

Eine weitere Möglichkeit ist die Beschichtung der Oberfläche mit einem Lack. Dies erfordert eine Lackierlinie mit mehreren Auftragswerken sowie UV-Lampen oder Heißlufttrocknern im Fall der Verwendung von Wasserlacken. Da die Auftragsmengen bei solchen Lacken bei über 100 g/m² liegen, ist dieses Verfahren wegen der hochpreisigen UV-Lacke unattraktiv, auch können durch die in UV-Lacken notwendigen Photoinitiatoren zusätzliche Geruchsbelästigungen auftreten.

Ein weiterer Lösungsansatz für die Verringerung der Emission der Inhaltsstoffe und der Abbauprodukte der Inhaltsstoffe ist die Zugabe von Chemikalien und/oder Adsorbentien, um die Emission zu verhindern, beziehungsweise in einen unkritischen Bereich zu reduzieren. Solche, als Additive bezeichneten Chemikalien, zum Beispiel Reduktionsmittel, müssen schon bei der Herstellung der Holzwerkstoffe, wie OSB, den lignocellulosehaltigen Zerkleinerungsprodukten, wie den Strands, zugegeben werden. Die Mengen liegen dabei üblicherweise in einem Bereich von 1 bis 5 Gew.-%, bezogen auf atro Holz. Diese Zugabe der Chemikalien erhöht die Kosten für das Produkt signifikant, da meist auch der Anteil an Klebstoff erhöht werden muss. Zudem weisen diese Chemikalien einen unangenehmen Geruch auf, der sich sowohl bei der Herstellung als auch in der Nutzung negativ bemerkbar macht. Die Verwendung bestimmter Chemikalien führt dabei weiterhin zu Veränderungen des Holzwerkstoffs selbst, so zeigen sich bei Verwendung bestimmter Chemikalien bräunliche Verfärbungen, die das Erscheinungsbild der Holzwerkstoffe, wie OSB negativ beeinflussen. Schließlich wurde eine Zugabe von Adsorbentien wie Aktivkohle vorgeschlagen, die aber unter Kostenaspekten verworfen werden muss. Darüber hinaus führt die Zugabe von Zeolithen zu Problemen durch einen erhöhten Ascheanfall bei der Verbrennung von Abfällen dieser OSB sowie durch höheren Verschleiß beim Zusägen solcher Holzwerkstoffe.

Das Dokument "VOC Emission Barrier Effects of Laminates, Overlays and Coatings for Particleboard, Medium Density Fiberboard (MDF) and Hardboard", 27. August 2003, Seiten 1-8, URL:http://www.arauco-na.com/_file/voc-emission-barrier-effect.pdf, offenbart die Verwendung von Schmelzklebstoffen zur Verringerung der Emission von flüchtigen organischen Verbindungen aus Faserplatten oder Spanplatten.

Es besteht daher nach wie vor ein großer Bedarf, geeignete Mittel bereitzustellen, die zur Verringerung der Emission von flüchtigen organischen Verbindungen aus Holzwerkstoffen beitragen. Diese Mittel sollen bekannte Nachteile, wie ein hohes Investitionsrisiko, hohe Materialkosten, Produktnachteile, Nachteile in der Verfahrenstechnologie und/oder hohe Kosten im Allgemeinen überwinden. Es ist dabei insbesondere wesentlich, dass auch bei längerer Nutzung die gewünschte Reduktion von VOC und WOC, also von TVOC, aus den Holzwerkstoffen sichergestellt ist.

Der vorliegenden Erfindung liegt somit die technische Aufgabe zugrunde, die Reduzierung der Emission von VOC aus OSB in einfacher, kostengünstiger Weise dauerhaft sicherzustellen.

### Beschreibung der Erfindung

Gelöst wird diese Aufgabe, dass an sich als Klebemittel bekannte Schmelzklebstoffe, neuerdings zur Verringerung der Emission von flüchtigen organischen Verbindungen (VOC) und auch der TVOC im Allgemeinen aus Holzwerkstoffen verwendet werden. Der Schmelzklebstoff wird dabei in flüssigem Zustand schichtbildend auf die Oberfläche des Holzwerkstoffes aufgebracht.

Die gestellte Aufgabe wird somit durch die Verwendung von Schmelzklebstoffen gemäß dem Merkmal des Anspruchs 1 gelöst. Dabei wird der Schmelzklebstoff auf die Oberfläche des OSB-Holzwerkstoffes aufgebracht, wobei dieser Schmelzklebstoff ausgewählt ist aus der Gruppe: Ethylenvinylacetate und Copolymere hiervon, Polyurethane, Polyamide, Polyethylene, Polyalphaolefine, Polyester, Copolyamide, Vinylpyrrolidon/Vinylacetat-Copolymere oder Mischungen hiervon, wobei eine Auftragsmenge des Schmelzklebstoffes zwischen 30 g/m² und 250 g/m² liegt und wobei der Schmelzklebstoff nach dem Heißverpressen vor dem vollständigen Auskühlen der OSB-Holzwerkstoffplatten aufgebracht wird.

Bei Verwendung der erfindungsgemäßen Schmelzklebstoffe, die zum Beispiel im geschmolzenen Zustand auf die Oberfläche des Holzwerkstoffes oder auf die Oberfläche des Holzes aufgebracht werden, hat sich erstaunlicherweise gezeigt, dass die Verwendung der Schmelzklebstoffe zu einer deutlichen Reduzierung der Emission von VOC einschließlich Aldehyden aber auch von Säuren und Terpenen führt.

Neben der Eigenschaft, die Emission von flüchtigen organischen Verbindungen und den gesamten flüchtigen Verbindungen zu verringern, erlaubt die Verwendung des Schmelzklebstoffes auch die Oberfläche der Holzwerkstoffe oder des Holzes gleichmäßiger zu gestalten und dabei eine möglichst geschlossene und glatte Oberfläche zu erzeugen. Der Schmelzklebstoff kann dabei zum Beispiel lose Strands fixieren und damit die Gefahr von Verletzungen senken.

Vorliegend wird unter dem Ausdruck der "Verringerung der Emission" oder "Verminderung der Emission", die synonym verwendet werden, verstanden, dass im Vergleich zu einem Holzwerkstoff oder einem Holz ohne erfindungsgemäße Verwendung des Schmelzklebstoffes die Menge an VOC beziehungsweise die Gesamtmenge der flüchtigen organischen Verbindungen (TVOC) geringer ist.

Der Ausdruck "Vermeidung von Emission" beinhaltet ein im Vergleich zur Kontrolle eine prozentuale Verringerung oder Verminderung der Emission bis zu einer solchen die unterhalb der Messgrenze liegt. Unter dem Ausdruck "Reduktion" wird vorliegend eine Verminderung oder Verringerung, bis zur Vermeidung verstanden.

Ein weiterer Vorteil besteht darin, dass auch solche Stoffe in ihrer Emission verringert werden, die zu einem unangenehmen Geruch beitragen.

Erfindungsgemäß wird somit nicht nur eine Abdeckung und Glättung der Oberfläche der Holzwerkstoffe erreicht, sondern überraschenderweise auch eine Verringerung der Emission von VOC aus den Holzwerkstoffen, insbesondere über einen längeren Zeitraum und bei langzeitigem Gebrauch. Damit ist es jetzt auch wieder möglich, OSB im Innenbereich und auch im dekorativen Bereich einzusetzen.

Die aufgebrachte Schicht des Schmelzklebstoffes, der in einer Ausführungsform im geschmolzenen Zustand aufgebracht und anschließend ausgehärtet wird, erlaubt die Glättung der Oberfläche, so dass das weitere Handling von entsprechenden Holzwerkstoffen wie zum Beispiel OSB angenehmer ist.

Die aus dem Schmelzklebstoff gebildete Schicht wird zumindest auf die Oberseite der Holzwerkstoffplatte aufgebracht. Gegebenenfalls kann der Schmelzklebstoff auch auf die Unterseite der Holzwerkstoffplatte und hier insbesondere der OSB aufgebracht werden. Zumindest auf der im Sichtbereich liegenden Oberfläche findet eine Auftragung des Schmelzklebstoffes statt. Die Schicht sollte daher zumindest so ausgebildet sein, dass eine Emission der VOC in den Innenraum weitgehend unterbunden wird.

Die Aufbringung des Schmelzklebstoffes erfolgt dabei in einer Ausführungsform derart, dass der Schmelzklebstoff nach dem Heißpressen des Holzwerkstoffsund vor dem vollständigen Auskühlen des hergestellten Holzwerkstoffes aufgebracht wird. Dabei werden die Holzwerkstoffplatten auf ihrer Oberfläche geglättet, indem der verflüssigte Schmelzklebstoff einfach flächig aufgebracht und verarbeitet wird. Die so beschichteten Holzwerkstoffplatten können anschließend in gewünschter Art und Weise weiterverarbeitet werden. Die Platten können anschließend abgekühlt und gegebenenfalls kann Wasser und/oder Trennmittel auf die Beschichtung aufgesprüht werden, um ein Verkleben der Platten untereinander in einem Stapel zu verhindern und die Stapelfähigkeit dieser Platten zu gewährleisten.

Das heißt, die Verwendung des Schmelzklebstoffes erlaubt eine einfache Eingliederung dieser Prozess in den Herstellungsprozess von Holzwerkstoffplatten insbesondere OSB.

In einer Ausführungsform wird der Schmelzklebstoff derart verwendet, dass dieser mittels Walzenauftrag aufgebracht wird, zum Beispiel einer entsprechenden Einrichtung, die der Heißpresse unmittelbar nachgeschaltet ist. Der Schmelzklebstoff kann in einem oder mehreren Schritten mittels Walzenauftrag im Gleichlauf oder im Gegenlauf aufgebracht werden.

In einer Ausführungsform ist der Holzwerkstoff eine OSB und der Schmelzklebstoff wird nach dem Heißpressen auf die oberste Strandschicht einer großflächigen Seite der OSB schichtbildend aufgetragen. Gegebenenfalls wird weiterhin der Schmelzklebstoff auf die Oberfläche gegenüberliegenden unteren Schicht aufgetragen.

Erfindungsgemäß kann dabei ein üblicher Schmelzklebstoff eingesetzt werden. Diese Schmelzklebstoffe werden üblicherweise zum Verkleben von flächigen Elementen verwendet. Dieses können Kanten von Möbelteilen, Profile oder großflächige Dekorbeschichtungen sein. Schmelzklebstoffe, die auch als Heißklebstoffe, Heißkleber, Hotmelt oder Heißleim bezeichnet werden, sind üblicherweise lösungsmittelfreie und bei Raumtemperatur mehr oder weniger feste Produkte, die im heißen Zustand auf die entsprechende Fläche aufgetragen werden und beim Abkühlen eine feste Verbindung herstellen. Geeignete Schmelzklebstoffe sind ausgewählt aus der Gruppe Ethylenvinylacetate (EVA) und Copolymere hiervon, Polyurethane (PU), Polyamide, Polyethylene, Polyalphaolefine (PO), Polyester, Copolyamide, Vinylpyrrolidon/Vinylacetat-Copolymere oder Mischungen hiervon. Neben diesen genannten Basispolymeren können die Schmelzklebstoffe weitere Bestandteile aufweisen, wie Wachse, Harze und Stabilisatoren sowie Pigmente.

In einer Ausführungsform ist die unter Verwendung der Schmelzklebstoffe ausgebildete Schicht dabei eine mit einer Schichtdicke von mindestens 30 µm, zum Beispiel bis 250 µm. Die Auftragungsmenge des Schmelzklebstoffes liegt erfindungsgemäß in einem Bereich von 30 g/m² bis 250 g/m², wie 50 g/m² bis 200g Schmelzklebstoff/m² liegen.

Durch Verwendung dieser Schmelzklebstoffe kann neben der Verringerung der Emission von VOC eine Verbesserung der Oberflächeneigenschaften erreicht werden, um weitere Oberflächenveredelungen, wie Tapezieren, Streichen aber auch Aufbringen weiterer Schichten, zum Beispiel Dekorschichten und anderen auf Holzwerkstoff aufgebrachten äußeren Schichten, verbessert werden. Die Aufbringung dieser Oberflächenveredelungen kann dabei problemloser und materialsparender ausgeführt werden.

In einer Ausführungsform weisen Schmelzklebstoffe zusätzlich Farbmittel, wie Pigmente, auf, die ein Einfärben dieser Schmelzklebstoffe erlauben. Dadurch kann sowohl eine Kennzeichnung der Holzwerkstoffe erreicht werden als auch eine dekorative Aufwertung der Oberfläche erfolgen.

Die Verwendung des Schmelzklebstoffes zur Ausbildung der entsprechenden Schicht ist dabei nur in den Bereichen notwendig, in denen die Emission verringert werden soll, das heißt, zum Beispiel nur auf den Oberflächen der zum Innenraum gewandten Seite oder den Sichtbereichen. Im Gegensatz dazu erfordern die unter Verwendung von Chemikalien erreichten Emissionsreduzierungen dass die gesamten lignocellulosehaltigen Zerkleinerungsprodukte, zum Beispiel alle Strands der OSB, behandelt werden.

Besonders bevorzugt kann die erfindungsgemäße Verwendung der Beschichtung der OSB mit Schmelzklebstoff mit anderen bekannten Mitteln, Verfahren und Verwendungen von Additiven zur Verringerung der Emission von VOC und TVOC kombiniert werden.

In einer weiteren Ausführungsform betrifft die vorliegende Erfindung ein Verfahren zur Herstellung von OSB, umfassend die Schritte:
a) Bereitstellen von lignocellulosehaltigen Zerkleinerungsprodukten und einem Klebstoff,
b) Aufbringen des Klebstoffs auf die Zerkleinerungsprodukte;
c) Verpressen der lignocellulosehaltigen Zerkleinerungsprodukte mit dem Klebstoff unter Wirkung von Wärme und Druck;
wobei nach dem Verpressen auf die Oberfläche des hergestellten OSB-Holzwerkstoffplatten eine Beschichtung aus Schmelzklebstoff aufgebracht wird, wobei durch Aufbringen des Schmelzklebstoffes die Emission von flüchtigen organischen Verbindungen aus dem Holzwerkstoff verringert wird, wobei dieser Schmelzklebstoff ausgewählt ist aus der Gruppe: Ethylenvinylacetate und Copolymere hiervon, Polyurethane, Polyamide, Polyethylene, Polyalphaolefine, Polyester, Copolyamide, Vinylpyrrolidon/Vinylacetat-Copolymere oder Mischungen hiervon, wobei eine Auftragsmenge des Schmelzklebstoffes zwischen 30 g/m² und 250 g/m² liegt und wobei der Schmelzklebstoff nach dem Heißverpressen vor dem vollständigen Auskühlen der OSB-Holzwerkstoffplatten aufgebracht wird.

Klebstoffe sind dabei übliche Klebstoffe zur Herstellung von Holzwerkstoffen, wie OSB, einschließlich formaldehydfreien Klebstoffen, wie solche auf Isocyanatbasis.

In einer Ausführungsform erfolgt dabei das Aufbringen des gegebenenfalls geschmolzenen Schmelzklebstoffes auf die Oberfläche des Holzwerkstoffes nach dem Heißverpressen. Dabei kann das Aufbringen des Schmelzklebstoffes auch derart sein, dass dieser nicht bereits im geschmolzenen Zustand aufgebracht wird, sondern die Wärme des heißverpressten Holzwerkstoffes genutzt wird, um den Schmelzklebstoff fließender zu machen, so dass eine bessere Verarbeitung auf dem Holzwerkstoff möglich ist. Das Aufbringen kann dabei mit üblichen Einrichtungen erfolgen, nämlich üblichen temperaturgeregelten Heißleimgeräten und mittels Aufdüsen etc.

Es werden erfindungsgemäß insbesondere Terpene und Säuren verringert.

Das erfindungsgemäße Verfahren kann dabei derart sein, dass die Beschichtung mit dem Schmelzklebstoff in einem oder mehreren Schritten mittels Walzenauftrag im Gleichlauf oder Gegenlauf erfolgt.

Durch das Auftragen zum Beispiel mittels Walzenauftragungseinrichtung kann eine geschlossene glatte Oberfläche erzeugt werden, so dass lose Zerkleinerungsprodukte fixiert werden und gegebenenfalls in der Schicht vorliegende Löcher aufgefüllt werden. Diese so vorliegende Oberfläche erlaubt eine weitere verbesserte Verarbeitung der Holzwerkstoffe.

In einer Ausführungsform erfolgt dabei die Aufbringung der Schicht aus Schmelzklebstoff auf der einem Innenraum zugewandten Seite des Holzwerkstoffes.

Erfindungsgemäß ist dabei die Auftragsmenge des Schmelzklebstoffes in einem Bereich von 30 g/m² bis 250 g/m², wie zum Beispiel einem Bereich von 50 g/m² bis 200g Schmelzklebstoff/m². Die Auftragsmenge kann je nach Klebstoff und gewünschter Eigenschaft der Oberfläche variieren.

Erfindungsgemäß wird dabei als Schmelzklebstoff in einer Ausführungsform ein Schmelzklebstoff ausgewählt aus der Gruppe Ethylenvinylacetate und Copolymere hiervon, Polyurethane, Polyamide, Polyethylene, Polyalphaolefine, Polyester, Copolyamide, Vinylpyrrolidon/Vinylacetat-Copolymere oder Mischungen hiervon aufgebracht.

Die Schichtdicke kann dabei in einem Bereich von 30 bis 250 µm liegen.

In einer Ausführungsform kann das Verfahren zur Herstellung des Holzwerkstoffes weiterhin das Aufbringen weiterer Schichten auf die Oberfläche aus Schmelzklebstoff umfassen, insbesondere das Aufbringen einer Dekorschicht oder anderen Arten von Deckschichten. Weiterhin kann der Schmelzklebstoff eingefärbt sein, so dass eine dekorative Aufwertung der Oberfläche erfolgt. In einer Ausführungsform ist der Schmelzklebstoff dabei ein im Wesentlichen transparenter Klebstoff, so dass die Strandstruktur im Falle von OSB-Holzwerkstoffen erkennbar bleibt. Solche Platten können insbesondere im Innenbereich dekorativ eingesetzt werden.

Schließlich richtet sich die vorliegende Offenbarung auf Holzwerkstoffe, erhältlich mit dem erfindungsgemäßen Verfahren, wie zur Herstellung von OSB.

Im Folgenden wird die Erfindung mithilfe von Ausführungsbeispielen näher erläutert, ohne hierauf beschränkt zu sein.

### Ausführungsbeispiel 1:

Auf eine OSB ( 22 mm ) wurde mit einem Walzenauftragsaggregat einseitig ein EVA-Hotmelt in einer Menge von 90 g/m² im Gleichlauf aufgetragen. Es handelte sich dabei um das Produkt Jowatherm 287.10, Jowat Klebstoffe, Detmold, Deutschland. Die Temperatur im Vorschmelzer lag bei 200°C. Nach dem Auftrag des Hotmelts wurde die Oberfläche mit einem zweiten Walzenauftragsaggregat nachgeglättet. Die Platten wurden hinter dem Glättwerk mit ca. 5 g Wasser/m² besprüht und nach Abkühlung abgestapelt. In der Oberfläche waren 90 - 95 % der zuvor deutlich erkennbaren Löcher geschlossen. Die Oberfläche machte insgesamt einen sehr glatten Eindruck. Lose Strands waren in der behandelten Oberfläche keine mehr zu beobachten.

### Ausführungsbeispiel 2:

Auf eine OSB (22 mm) wurde mit einem Walzenauftragsaggregat einseitig ein PU-Hotmelt in einer Menge von 80 g/m² im Gleichlauf aufgetragen. Es handelte sich dabei um das Produkt Jowatherm 602.35, Jowat Klebstoffe, Detmold, Deutschland. Die Temperatur im Vorschmelzer lag bei 160°C. Nach dem Auftrag des Hotmelts wurde die Oberfläche mit einem zweiten Walzenauftragsaggregat nachgeglättet. Die Platten wurden hinter dem Glättwerk mit ca. 10 g Wasser/m² besprüht und nach Abkühlung abgestapelt. Mit dem Wasser sollte die Nachvernetzung des PU beschleunigt werden. In der Oberfläche waren 100 % der zuvor deutlich erkennbaren Löcher geschlossen. Die Oberfläche machte insgesamt einen sehr glatten Eindruck. Lose Strands waren in der behandelten Oberfläche keine mehr zu beobachten.

Das Muster aus dem Ausführungsbeispiel 1 wurde gemäß dem AgBB-Schema (2015) auf die Emission von flüchtigen organischen Verbindungen geprüft. Eine Nullprobe ohne Oberflächenbeschichtung wurde zum Vergleich mit geprüft. Eine Liste mit ausgewählten Verbindungen ist in der folgenden Tabelle dargestellt. Es handelt sich dabei um die Verbindungen, die mengenmäßig am stärksten zu Buche schlagen.

| Variante Parameter | OSB mit EVA-Hot-melt ( in µg/m³) | OSB mit EVA-Hot-melt ( in µg/m³ ) | OSB ( Nullprobe ) (µg/m³ ) | OSB ( Nullprobe ) ( in µg/m³ ) |
|---|---|---|---|---|
| | 3 Tage | 28 Tage | 3 Tage | 28 Tage |
| Essigsäure | 28 | 21 | 79 | 56 |
| Pentanal | 71 | 41 | 91 | 56 |
| Hexanal | 232 | 138 | 440 | 338 |
| α-Pinen | 117 | 75 | 555 | 317 |
| 3-Caren | 75 | 56 | 331 | 239 |
| Aceton | 222 | 251 | 339 | 381 |

Die Messungen wurden jeweils drei Tage und vier Wochen nach der Produktion der OSB durchgeführt.

Wie aus der Tabelle zu entnehmen ist, wird durch die Oberflächenversiegelung eine deutliche Reduzierung der Emissionen erreicht, die bei einigen Parametern bei mindestens 60% liegt. Die Anforderungen des AgBB-Schemas (2015) werden durch die erfindungsgemäße Versuchsplatte erfüllt. Insbesondere ist die starke Absenkung nach 28 Tagen hervorzuheben.

## Patentansprüche

1. Verwendung von Schmelzklebstoffen zur Verringerung der Emission von flüchtigen organischen Verbindungen (VOC), deren Retentionszeit im Gaschromatographen zwischen C6 (Hexal) und C16 (Hexadecan) liegt, aus OSB-Holzwerkstoffplatten,
wobei der Schmelzklebstoff auf die Oberfläche des OSB-Holzwerkstoffes aufgebracht wird, wobei dieser Schmelzklebstoff ausgewählt ist aus der Gruppe: Ethylenvinylacetate und Copolymere hiervon, Polyurethane, Polyamide, Polyethylene, Polyalphaolefine, Polyester, Copolyamide, Vinylpyrrolidon/Vinylacetat-Copolymere oder Mischungen hiervon, wobei eine Auftragsmenge des Schmelzklebstoffes zwischen 30 g/m² und 250 g/m² liegt und wobei der Schmelzklebstoff nach dem Heißverpressen vor dem vollständigen Auskühlen der OSB-Holzwerkstoffplatten aufgebracht wird.

2. Verwendung von Schmelzklebstoffen zur Verringerung der Emission von VOC gemäß Anspruch 1, **dadurch gekennzeichnet, dass** der Schmelzklebstoff zumindest auf die Oberfläche einer großflächigen Seite der OSB-Holzwerkstoffplatten schichtbildend aufgebracht wird.

3. Verwendung von Schmelzklebstoffen zur Verringerung der Emission von VOC nach Anspruch 1 oder 2, wobei der Schmelzklebstoff auf die Oberseite und die Unterseite der OSB-Holzwerkstoffplatten aufgebracht wird.

4. Verwendung von Schmelzklebstoffen zur Verringerung der Emission von VOC nach einem der vorherigen Ansprüche, wobei der Schmelzklebstoff in einem oder mehreren Schritten mittels Walzenauftrag im Gleichlauf oder im Gegenlauf aufgebracht wird.

5. Verwendung von Schmelzklebstoffen zur Verringerung der Emission von VOC nach einem der vorherigen Ansprüche, wobei die Schichtdicke des Schmelzklebstoffs mindestens 30 µm beträgt.

6. Verfahren zur Herstellung von OSB-Holzwerkstoffplatten umfassend die Schritte:
a) Bereitstellen von lignocellulosehaltigen Zerkleinerungsprodukten und einem Klebstoff,
b) Aufbringen des Klebstoffs auf die Zerkleinerungsprodukte,
c) Verpressen der lignocellulosehaltigen Zerkleinerungsprodukte mit dem Klebstoff unter Wirkung von Wärme und Druck,
wobei nach dem Verpressen auf die Oberfläche der hergestellten OSB-Holzwerkstoffplatten eine Beschichtung aus Schmelzklebstoff aufgebracht wird, wobei durch Aufbringen des Schmelzklebstoffs die Emission von flüchtigen organischen Verbindungen aus den Holzwerkstoffplatten verringert wird, wobei dieser Schmelzklebstoff ausgewählt ist aus der Gruppe: Ethylenvinylacetate und Copolymere hiervon, Polyurethane, Polyamide, Polyethylene, Polyalphaolefine, Polyester, Copolyamide, Vinylpyrrolidon/Vinylacetat-Copolymere oder Mischungen hiervon, wobei eine Auftragsmenge des Schmelzklebstoffes zwischen 30 g/m² und 250 g/m² liegt und wobei der Schmelzklebstoff nach dem Heißverpressen vor dem vollständigen Auskühlen der OSB-Holzwerkstoffplatten aufgebracht wird.

7. Verfahren nach Anspruch 6, **dadurch gekennzeichnet, dass** die Beschichtung mit Schmelzklebstoff in einem oder mehreren Schritten mittels Walzenauftrag im Gleichlauf oder im Gegenlauf aufgebracht wird.

8. Verfahren nach Anspruch 6 oder 7, wobei die Schicht aus Schmelzklebstoff entweder nur auf einer großflächigen oder auf beiden großflächigen Seiten aufgebracht wird.

9. Verfahren nach einem der Ansprüche 6 bis 8 wobei auf den Schmelzklebstoff zumindest eine weitere Schicht aufgebracht wird, insbesondere eine Dekorschicht.

## Claims

1. Use of hot-melt adhesive to reduce the emission of volatile organic compounds (VOC) with a retention time in the gas chromatograph between C6 (hexal) and C16 (hexadecane) from OSB wood-based panels,
wherein the hot-melt adhesive is applied to the surface of the OSB wood-based material, said hot-melt adhesive being selected from the group: ethylene vinyl acetate and copolymers thereof, polyurethanes, polyamides, polyethylenes, polyalphaolefins, polyesters, copolyamides, vinyl pyrrolidone/vinyl acetate copolymers or mixtures thereof, wherein an application quantity of the hot-melt adhesive lies between 30 g/m² and 250 g/m² and wherein the hot-melt adhesive is applied after the OSB wood-material panels have been hot-pressed but before they have completely cooled.

2. The use of hot-melt adhesives for reducing the emission of VOCs according to claim 1, **characterised in that** the hot-melt adhesive is applied to a side of the OSB wood-material panels with a large surface area such that it forms a layer.

3. The use of hot-melt adhesives for reducing the emission of VOCs according to claim 1 or 2, wherein the hot-melt adhesive is applied to the upper side and lower side of the OSB wood-material panels.

4. The use of hot-melt adhesives for reducing the emission of VOCs according to one of the preceding claims, wherein the hot-melt adhesive is applied synchronously or in reverse-rotation in one or multiple steps by means of roller application.

5. The use of hot-melt adhesives for reducing the emission of VOCs according to one of the preceding claims, wherein the layer thickness of the hot-melt adhesive is at least 30 µm.

6. A method for producing OSB wood-based material panels comprising the steps:
a) Providing comminution products containing lignocellulose and an adhesive,
b) Applying the adhesive to the comminution products,
c) Pressing the comminution products containing lignocellulose with the adhesive under the effect of heat and pressure
wherein a covering of hot-melt adhesive is applied to the surface of the OSB wood-based material panels after pressing, wherein the application of the hot-melt adhesive reduces the emission of volatile organic compounds from the wood-based material panels, said hot-melt adhesive being selected from the group: ethylene vinyl acetate and copolymers thereof, polyurethanes, polyamides, polyethylenes, polyalphaolefins, polyesters, copolyamides, vinyl pyrrolidone/vinyl acetate copolymers or mixtures thereof, wherein an application quantity of the hot-melt adhesive lies between 30 g/m² and 250 g/m² and wherein the hot-melt adhesive is applied after the OSB wood-material panels have been hot-pressed but before they have completely cooled.

7. The method according to claim 6, **characterised in that** the coating with hot-melt adhesive is applied synchronously or in reverse-rotation in one or multiple steps by means of roller application.

8. The method according to claim 6 or 7, wherein the layer of hot-melt adhesive is applied either to one large-surface side only or to both large-surface sides.

9. The method according to claims 6 to 8, wherein at least one further layer is applied to the hot-melt adhesive, especially a decorative layer.

## Revendications

1. Utilisation de colles thermofusibles pour réduire les émissions de composés organiques volatils (COV) des panneaux OSB en matériau dérivé du bois, dont le temps de rétention en chromatographie gazeuse se situe entre C6 (hexane) et C16 (hexadécane),
dans laquelle
la colle thermofusible est appliquée sur la surface du panneau OSB en matériau dérivé du bois,
ladite colle thermofusible est choisie parmi le groupe constitué des éthylène-acétates de vinyle et de leurs copolymères, des polyuréthanes, des polyamides, des polyéthylènes, des polyalphaoléfines, des polyesters, des copolyamides, des copolymères vinylpyrrolidone/acétate de vinyle ou de leurs mélanges,
la quantité de colle thermofusible à appliquer est comprise entre 30 g/m² et 250 g/m², et
la colle thermofusible est appliquée après le pressage à chaud, avant le refroidissement complet des panneaux OSB en matériau dérivé du bois.

2. Utilisation de colles thermofusibles pour réduire les émissions de COV selon la revendication 1,
**caractérisée en ce que** la colle thermofusible est appliquée de manière à former des couches au moins sur la surface d'un côté de grande surface des panneaux OSB en matériau dérivé du bois.

3. Utilisation de colles thermofusibles pour réduire les émissions de COV selon la revendication 1 ou 2,
dans laquelle la colle thermofusible est appliquée sur les faces supérieure et inférieure des panneaux OSB en matériau dérivé du bois.

4. Utilisation de colles thermofusibles pour réduire les émissions de COV selon l'une des revendications précédentes,
dans laquelle la colle thermofusible est appliquée en une ou plusieurs étapes au rouleau, dans le même sens ou dans le sens inverse.

5. Utilisation de colles thermofusibles pour réduire les émissions de COV selon l'une des revendications précédentes,
dans laquelle l'épaisseur de la couche de colle thermofusible est d'au moins 30 µm.

6. Procédé de fabrication de panneaux OSB en matériau dérivé du bois, comprenant les étapes suivantes consistant à :
a) fournir des produits broyés contenant de la lignocellulose et une colle ;
b) appliquer la colle sur les produits broyés ;
c) presser les produits broyés contenant de la lignocellulose avec la colle sous l'action de la chaleur et de la pression,
dans lequel
après le pressage, un revêtement de colle thermofusible est appliqué sur la surface des panneaux OSB fabriqués en matériau dérivé du bois,
grâce à l'application de la colle thermofusible, l'émission de composés organiques volatils par les panneaux en matériau dérivé du bois est réduite,
ladite colle thermofusible est choisie parmi le groupe constitué des éthylène-acétates de vinyle et de leurs copolymères, des polyuréthanes, des polyamides, des polyéthylènes, des polyalphaoléfines, des polyesters, des copolyamides, des copolymères vinylpyrrolidone/acétate de vinyle ou de leurs mélanges,
la quantité de colle thermofusible à appliquer est comprise entre 30 g/m² et 250 g/m², et
la colle thermofusible est appliquée après le pressage à chaud, avant le refroidissement complet des panneaux OSB en matériau dérivé du bois.

7. Procédé selon la revendication 6,
**caractérisé en ce que** le revêtement de colle thermofusible est appliqué en une ou plusieurs étapes au rouleau, dans le même sens ou dans le sens inverse.

8. Procédé selon la revendication 6 ou 7,
dans lequel la couche de colle thermofusible est appliquée soit sur un seul côté de grande surface, soit sur les deux côtés de grande surface.

9. Procédé selon l'une des revendications 6 à 8,
dans lequel au moins une autre couche, en particulier une couche de décor, est appliquée sur la colle thermofusible.
